# EUROPÄISCHE PATENTSCHRIFT

(11) **EP 2 394 762 B1**
(45) Veröffentlichungstag und Bekanntmachung des Hinweises auf die Patenterteilung: **27.11.2013**
(21) Anmeldenummer: 11180240.1
(22) Anmeldetag: 08.01.2009
(51) Int. Cl.: B22F 9/20, B22F 1/00, C22B 5/04, C22B 34/10, C22B 34/12, C22B 34/14

(54) **Reaktionsgefäß zur Herstellung phlegmatisierter Metallpulver oder Legierungspulver**
Reaction vessel for the production of phlegmatized metal powder or alloy powder
UNE CUVE DE RÉACTION POUR LA FABRICATION DE LA POUDRE MÉTALLIQUE STABILISÉE OU DE LA POUDRE D'ALLIAGE STABILISÉE

(30) Priorität: 23.01.2008 DE 102008005781
(43) Veröffentlichungstag der Anmeldung: 14.12.2011
(62) Teilanmeldung aus: 09703271.8
(73) Patentinhaber: Tradium GmbH, 60528 Frankfurt am Main (DE)
(72) Erfinder: Baudis, Ulrich Gerhard, 63755 Alzenau (DE)
(74) Vertreter: Meyer-Dulheuer, Karl-Hermann

(56) Entgegenhaltungen:
- WO-A-2005/007906
- GB-A- 771 351
- US-A- 4 149 876
- US-A- 4 470 847
- US-A1- 2004 050 208
- US-A1- 2005 028 642
- US-A1- 2006 120 943
- DATABASE WPI Week 197923 Thomson Scientific, London, GB; AN 1979-43049B XP002525380, & JP 54 052608 A (NIPPON MINING CO) 25. April 1979 (1979-04-25)

## Beschreibung

Die Erfindung betrifft ein Reaktionsgefäß zur Herstellung passivierter, an der Luft handhabbarer feinster Metallpulver der Elemente Zirkonium, Titan und / oder Hafnium, mit einer mittleren Korngröße unter 10 µm (gemessen nach Permeabilitätsmethoden wie dem Blaine- oder Fisher-Verfahren) durch metallothermische Reduktion ihrer Oxide mittels Calcium und Magnesium. Dieses Reaktionsgefäß besteht aus Retortentiegel, Retortendeckel und Innentiegel und ermöglicht die Zugabe phlegmatisierend wirkender Gase und/oder Feststoffe vor, während und/oder nach der Reduktionsreaktion.

Als phlegmatisierend wirkende Zusätze werden insbesondere Wasserstoff in einer Menge von mind. 500 ppm und Stickstoff in einer Menge von mindestens 1000 ppm verwendet, als phlegmatisierend wirkende feste Zusätze Kohlenstoff, Silizium, Bor, Nickel, Chrom und Aluminium in Mengen von mindestens 2000 ppm.

Die Oxide können einzeln reduziert werden, um reine Metallpulver herzustellen. Sie können aber auch im Gemisch untereinander oder im Gemisch mit Metallpulvern und / oder Oxiden der Elemente Nickel, Chrom und Aluminium reduziert werden, um Legierungen von Titan, Zirkonium und Hafnium mit diesen Elementen herzustellen.

### Stand der Technik / Grundsätze metallothermischer Reduktionen

Metallothermische Reduktionen unter Verwendung von Calcium und Magnesium als Reduktionsmittel werden zur Gewinnung seltener Metalle aus ihren Oxiden dann eingesetzt, wenn diese auf andere Weise, z.B. elektrochemisch aus wässri gen Lösungen, aus geschmolzenen Salzen oder durch Reduktion ihrer Oxide mit Kohlenstoff oder mit Gasen wie Wasserstoff oder Kohlenmonoxid nicht oder nur in geringer Reinheit zu gewinnen sind. Ein typisches industrielles Beispiel dafür ist die Herstellung der Metalle der Seltenen Erden wie Yttrium, Cer, Lanthan und andere sowie des Metalls Beryllium aus ihren Oxiden oder Halogeniden mit Magnesium, Calcium oder Aluminium [Römpps Chemie-Lexikon "Metallothermie"]. Außerdem setzt man die metallothermische Reduktion ein, um die seltenen Metalle in einer definierten fein - pulvrigen Form zu gewinnen, etwa für Anwendungen in der Pulvermetallurgie, der Pyrotechnik oder als Getter in der Vakuumtechnik. Dabei kann die Korngröße des zu erzielenden Metallpulvers durch die Wahl der Korngröße des entsprechenden zu reduzierenden Metalloxids weitgehend vorbestimmt werden [Petrikeev, et al., Tsvetnye Met., Nr. 8 (1991) 71-72].

Weiterhin beschreibt auch die EP 1 644 544 B1 ein Verfahren zur Herstellung von Metallpulvern, bzw. Metallhydridpulvern, der Elemente Ti, Zr, Hf, V, Nb, Ta und Cr bei dem ein Oxid dieser Elemente mit einem Reduktionsmittel gemischt und diese Mischung in einem Ofen gegebenenfalls unter Wasserstoffatmosphäre erhitzt wird, bis die Reduktionsreaktion beginnt, das Reaktionsprodukt gelaugt wird und anschließend gewaschen und getrocknet wird, wobei das eingesetzte Oxid eine durchschnittliche Korngrösse von 0,5 bis 20 pm, eine spezifische Oberfläche nach BET von 0,5 bis 20 m2/g und einen Mindestgehalt von 94Gew.-% aufweist. Die Ausgestaltung eines geeigneten Reaktionsgefäßes wird dabei nicht erläutert.

Durch Mischung verschiedener reduzierbarer Oxide kann man pulverförmige Legierungen herstellen, beispielsweise durch Mischen von Zirkoniumoxiod mit Titanoxid eine Legierung aus Zr und Ti oder von Zirkoniumoxid mit Nickel und Nickeloxid eine Legierung aus Zirkonium und Nickel. Durch Mischen der Reduktionsmetalle und geeignete Wahl der Korngrößen der Reduktionsmittel kann man den Start und die Kinetik des Reduktionsverlaufs beeinflussen. Die Wärmetönung der Reduktion richtet sich nach den zu reduzierenden Oxiden, dem Reduktionsmetall und möglichen Nebenreaktionen. Sie kann nach thermodynamischen Grundsätzen anhand der freien Reaktionsenthalpie der Edukte und der Produkte berechnet werden. Die stärkste Reduktionswirkung hat im Allgemeinen das Metall Calcium, gefolgt von Aluminium und Magnesium. Bei der Wahl des Reduktionsmittels ist zu beachten, dass dieses keine Legierung mit dem durch die Reduktion gewonnenen seltenen Metalls bilden sollte, es sei denn, dass dieses gerade gewollt wäre. Auch sollte das bei der Reduktion gebildete Metalloxid des Reduktionsmetalls mit dem zu reduzierenden Oxid keine Doppeloxide oder andere Mischoxide bilden, weil durch diese parallel laufende Nebenreaktion die Ausbeute vermindert wird. Da metallothermische Reduktionen meistens rasch und heftig mit hoher Wärmetönung ablaufen, ist der Dampfdruck des Reduktionsmetalls bei der zu erwartenden Reaktionstemperatur (meist 800 bis 1400°C) zu beachten und ggfls. zu berechnen. Darüber hinaus muss das bei der Reduktion gebildete Oxid des Reduktionsmetalls in Wasser oder wässrigen Säuren löslich sein, um es nach beendeter Umsetzung durch Laugung aus der Reaktionsmasse entfernen zu können. Die schlechte Löslichkeit der Oxide des Siliziums und Aluminiums sowie ihre Neigung zur Bildung von Mischoxiden ist der Grund dafür, dass diese an sich preisgünstigen Elemente als Reduktionsmittel häufig nicht eingesetzt werden.

Metallothermische Reduktionsreaktionen sind im Allgemeinen selbstgängig. Man versteht darunter Reaktionen, die durch eine Initialzündung eingeleitet werden und danach ohne weitere Energiezufuhr von außen automatisch weiter laufen. Die Initialzündung kann chemisch, elektrisch (durch einen Glühdraht oder durch Induktion) oder einfach durch scharfes Erhitzen eines Teilbereichs des Metall / Metalloxid - Gemischs eingeleitet werden [DE PS 96317]. Man spricht daher auch von einer hot - spot - Zündung.

Als Reduktionsofen eignen sich gasbefeuerte Tiegelöfen oder elektrisch beheizte Öfen. Ansonsten spielt die Bauart des Reduktionsofens nur eine untergeordnete Rolle, theoretisch könnte die Reaktion auch durch ein Holz- oder Kohlefeuer unter der Retorte gestartet werden. Ein gasbeheizter Tiegelofen hat den Vorteil, dass die Retorte schnell erwärmt wird. Bei einer Temperatur von ca. 100 bis 450°C, abhängig von den Korngrößen und der Art der Einsatzstoffe, setzt eine Initialzündung ein, die an einem hot spot startet, der meist seitlich im unteren Drittel des Tiegels liegt, in dem sich die umzusetzende Mischung befindet. Bei der Reduktion der Oxide von Ti, Zr und Hf steigt die Temperatur danach innerhalb weniger Minuten auf Werte zwischen 900°C und 1200°C an, abhängig davon, ob Calcium oder Magnesium als primäres Reduktionsmetall eingesetzt wird. Calcium führt zu hohen über 1000°C liegenden, Magnesium zu etwas niedrigeren Spitzentemperaturen. Während des Aufheizens und besonders während der einsetzenden Reduktion steigt der Druck im Inneren der Retorte. Bei Erreichen eines Überdrucks von ca. 50 bis 100 mbar wird daher ein Ventil geöffnet und der Überdruck abgelassen, Es handelt sich meistens um Wasserstoff, der sich aus der Feuchtigkeit der Einsatzstoffe bildet, Magnesiummetalldampf sowie Alkalimetalldämpfe aus Verunreinigungen der Einsatzstoffe. Dabei kann es zu einer Flammenerscheinung am Ablassventil kommen. Entstehende Dämpfe und Stäube müssen am Ort ihrer Entstehung abgesaugt werden. Das Öffnen des Ventils kann manuell erfolgen, aber auch elektromechanisch oder pneumatisch, und es kann aus Sicherheitsgründen aus der Ferne z.B. unter Videobeobachtung gesteuert werden. Als Ablassventile für den Überdruck kommen in erster Linie dichtungslose Kükenhähne oder Kugelhähne mit großem Querschnitt zum Einsatz.

Metallothermische Reduktionen laufen - wenn sie gezündet wurden - unaufhaltsam weiter. Die einmal in Gang gesetzte Reaktion kann unter Anwendung üblicher Verfahrenstechniken wie Kühlen oder Zufügen von Verdünnungsmitteln nicht mehr gestoppt werden.

Daraus ergibt sich, dass metallothermische Reduktionsreaktionen grundsätzlich besondere Sicherheitsvorkehrungen und wohlüberlegte Konstruktionen der Reaktionsgefäße erfordern:
- um die Reaktion kontrolliert in einer bestimmten Zeit und unter Schutzatmosphäre ablaufen zu lassen,
- um definiert kleine Mengen an Zusatzstoffen zur Beeinflussung der Materialeigenschaften der seltenen Metalle über die Gasphase während der Reaktion zufügen zu können,
- um die gesamte Reaktion derart unter Kontrolle zu halten, dass sie sich nicht explosionsartig entwickelt und
- um ein an der Luft handhabbares, nicht spontan selbstentzündliches Produkt zu erzeugen.

Eine beinahe immer notwendige Maßnahme bei metallothermischen Reduktionen zur Gewinnung reaktiver seltener Metalle ist die Inertisierung der Reaktionsmasse vor, während und nach der Reduktionsreaktion. Dazu wird die Reduktionsreaktion unter einem inerten Schutzgas, meistens Argon oder Helium, ausgeführt. Alternativ kann die Reduktion auch im Vakuum gestartet und durchgeführt werden. Würde man die metallothermische Reduktion des Zirkoniums im Beispiel (1) etwa in einem Keramikbehälter an Luft oder unter einer Schlackendecke ähnlich wie in EP 0583670 A1 ausführen, so würde sich nach der Umsetzung beim Erkalten der Reaktionsmasse das gebildete Zirkoniumpulver mit dem Sauerstoff der Luft wieder verbinden. Man würde ein Gemenge aus schlecht reduziertem Zirkoniummetall und in der Hauptsache Zirkoniumoxid finden. Das wenige erhaltene Metall wäre praktisch unbrauchbar. Dies gilt sinngemäß auch für die Metalle Titan und Hafnium.

Bei der Herstellung sehr reaktionsfreudiger seltener Metalle wie Zirkonium, Titan und Hafnium ist es notwendig, die Metallpulver gezielt zu phlegmatisieren, um sie später an Luft überhaupt handhaben und weiter verarbeiten zu können. Hochreines, völlig gasfreies und sauerstofffreies Titan, Zirkonium und Hafnium in feinster Pulverform sind pyrophor, d.h. sie würden sich bei Kontakt mit Luft augenblicklich entzünden und zu ihren Oxiden verbrennen. In der Literatur [Anderson, H. und Belz, L., J. Electrochem. Soc. 100 (1953) 240] wird die Grenzlinie unterhalb der gefährliche, selbstentzündliche Zirkoniumpulver vorliegen, bei einer mittleren Korngröße von 10 µm, gemessen nach Permeabilitätsmethoden wie der von Blaine oder Fisher, gesehen.

Hoch reines, entgastes Zirkonium kann sogar - wenn es in feinster Form vorliegt - unter Umständen mit Wasser reagieren, ähnlich der bekannten Reaktion von Alkalimetallen mit Wasser, wobei Wasserstoff gebildet und eine explosionsartige Umsetzung erfolgen würde. Über derartige Explosionsunfälle wird in der Literatur berichtet [Accident & Fire Protection Information, U.S. Atomic Energy Commission Issue Nr. 44, June 20, 1956].

Metallisches Titan, Zirkonium und Hafnium sowie Legierungen dieser Metalle sind nur deshalb an Luft beständig, weil sie mit einer dichten, bei Raumtemperatur sauerstoffundurchlässigen Oxid- oder Oxinitrid-Hülle umgeben sind, der so bezeichneten Passivschicht. Die Passivierung ist auch von vielen anderen Metallen her bekannt, etwa von Aluminium, Zink und Chrom. Die Passivierung stellt sich bei den meisten Metallen von selbst ein. Durch Kontakt der Metalloberfläche mit dem Sauerstoff und Stickstoff der Luft, mit Feuchtigkeit und dem in Luft enthaltenen Kohlendioxid baut sich der schützende Passivfilm ohne besonderes Zutun auf. Dies ist nicht so bei den Metallen Ti, Zr und Hf sowie deren Legierungen, wenn sie in feiner Pulverform vorliegen und in einer schützenden Atmosphäre unter Argon, Helium oder im Vakuum erzeugt wurden. In diesem Fall muss durch gezielte Zugabe phlegmatisierender Stoffe, insbesondere der Gase Stickstoff und Wasserstoff, eventuell auch sauerstoffhaltiger Gase, dafür gesorgt werden, dass sich das Metallpulver bei Entnahme aus der Schutzgasatmosphäre nicht spontan entzündet oder sich - wie bereits erwähnt - bei Kontakt mit Wasser explosionsartig umsetzt.

Die Aufgabe der vorliegenden Erfindung bestand nun darin, ein Verfahren und ein Reaktionsgefäß zur Durchführung dieses Verfahrens zur Herstellung von Metallpulvern oder Legierungspulvern der reaktionsfreudigen Metalle Zirkonium, Titan oder Hafnium aus den entsprechenden Oxiden bzw. Oxidmischungen bereitzustellen, wobei die hergestellten reaktionsfreudigen Metallpulver oder Legierungspulver anschließend, beispielsweise zum Zweck der Weiterverarbeitung, an der Luft handhabbar sein sollen.

### Beschreibung der Erfindung

Die oben genannte Aufgabe wurde durch ein evakuierbares und gasdichtes Reaktionsgefäß zur Herstellung von Metallpulver oder Legierungspulver einer mittleren Korngröße unter 10 µm, bestehend aus oder enthaltend mindestens eines der reaktionsfreudigen Metalle Zirkonium, Titan oder Hafnium, durch metallothermische Reduktion von Oxiden oder Halogeniden der genannten reaktionsfreudigen Metalle mit Hilfe eines Reduktionsmetalls gelöst, wobei das Metallpulver oder Legierungspulver
- durch Zugabe eines passivierend wirkenden Gases oder Gasgemisches während und/oder nach der Reduktion der Oxide oder Halogenide phlegmatisiert wird und/oder
- durch Zugabe eines passivierend wirkenden Feststoffs vor der Reduktion der Oxide oder Halogenide phlegmatisiert wird,
und wobei in dem Reaktionsgefäß sowohl die Reduktion als auch die Phlegmatisierung durchgeführt werden. Dieses Reaktionsgefäß wird im Folgenden noch näher erläutert.

Das erfindungsgemäße Reaktionsgefäß erlaubt einerseits die Durchführung der Reduktionsreaktion unter Schutzgasen wie Argon oder Helium oder im Vakuum, um unkontrollierten Zutritt von Luft und Feuchtigkeit auszuschließen. Die Konstruktion erlaubt weiterhin insbesondere die gezielte Zugabe einer abgemessenen Menge von Gasen während und/oder nach der Reduktionsreaktion, um die gebildeten Metalle oder Legierungen gezielt zu phlegmatisieren und in ihrem chemischen Verhalten zu beeinflussen. Die Konstruktion erlaubt ferner die Reduktion der Oxide oder Oxidmischungen unter einer reaktiven Gasatmosphäre, insbesondere unter Wasserstoff, wenn beabsichtigt wird, Hydride der Metalle Ti, Zr und Hf herzustellen. Sie erlaubt auch die Hydrierung schmelzmetallurgisch hergestellter Legierungen, z.B. einer Legierung aus 70 % Zr und 30 % Nickel oder von Titanschwamm durch Erhitzen und Einleiten von Wasserstoff. Neben Wasserstoff können auch Ammoniak, Methan, Kohlenmonoxid, Kohlendioxid und Stickstoff in die Retorte eingeleitet werden, um Hydride, Subhydride, Carbide, Nitride, Hydrid-Nitrid-Gemische oder Oxinitride der Metalle Zirkonium, Titan und Hafnium herzustellen. Die Konstruktion beinhaltet eine spezielle Ausführung der Kühlung von Flansch und Deckel, um das ungewollte Eindringen von Kühlwasser in den Retortenraum zu verhindern. Eine spezielle Abstandshalterung mit Stützring gestattet es, die Retorte in unterschiedliche Tiefen in den Brennraum des Reduktionsofens einzusetzen.

Das dabei eingesetzte Reduktionsmetall ist vorzugsweise Calcium und/oder Magnesium. Calcium und Magnesium können also einzeln oder auch gemeinsam verwendet werden. Grundsätzlich können weitere Zusätze, wie Kohlenstoff, Silizium oder Siliziumoxid und andere Stoffe, zugefügt werden, um die Eigenschaften des bei der Reduktion entstehenden reaktionsfreudigen Metallpulvers zu beeinflussen

Als passivierend wirkendes Gas wird vorzugsweise Stickstoff und/oder Wasserstoff eingebracht. Dabei sollten mindestens 500 ppm Wasserstoff und 1000 ppm Stickstoff in den Metallpulvern enthalten sein, um die oben geschilderten Reaktionen zu vermeiden. Aus Sicherheitsgründen sollte die Menge an Wasserstoff besser mindestens 1000 ppm (0,1 %), vorzugsweise 1000 bis 2000 ppm, und an Stickstoff mindestens 2000 ppm (0,2 %), vorzugsweise 2000 - 3000 ppm, betragen. Stickstoff und Wasserstoff können auch in der Form von Ammoniak eingebracht werden.

Als passivierend wirkende Feststoffe können mindestens 2000 ppm (0,2 Gew.%) und höchstens 30000 ppm (3 Gew.%) Kohlenstoff, Silizium, Bor, Nickel, Chrom und/oder Aluminium eingebracht werden. Der passivierend wirkende Feststoff kann auch in Form eines feinen Oxids der Elemente Ni, Cr, Al, Si und B mit einer mittleren Korngröße unter 20 µm eingebracht und mit dem Metalloxid gemeinsam reduziert werden. Alternativ ist auch das Einbringen des passivierend wirkenden Feststoffs in Form eines feinen Pulvers der Elemente Ni, Cr, Al, Si, B oder C mit einer mittleren Korngröße unter 20 µm möglich. Gemäß einer weiteren Ausführungsvariante des Verfahens kann Kohlenstoff über die Gasphase in Form von Methan, Kohlendioxid oder Kohlenmonoxid eingebracht werden. Schließlich können die passivierend wirkenden Gase und Feststoffe auch gemeinsam eingebracht werden.

Die Zündwilligkeit der phlegmatisierte Metallpulver oder Legierungspulver kann durch Auswaschen submikroskopisch kleiner Teilchen von weniger als 0,2 µm Korngröße während des Laugens und/oder Waschens weiter verringert werden.

Der Mechanismus bzw. der Grund dieser Phlegmatisierung ist nicht genau bekannt. Man kann vermuten, aber nicht unbedingt davon ausgehen, dass diese geringen Gasmengen zu einer "Schichtbildung" von Metallhydrid oder Metallnitrid auf der Partikeloberfläche führen. Bei einer eventuellen Porosität, verbunden mit einer hohen spez. Oberfläche des Metallpulvers, sind dann gewisse Mindestmengen an N und H erforderlich, um eine mindestens monomolekulare Bedeckung der Metalloberfläche sicher zu stellen. Andererseits besitzen die Metalle Ti, Zr und Hf eine beträchtliche Löslichkeit für Gase. Im Zirkonium-Metallgitter können sich beispielsweise 5 Atom% Wasserstoff und bis zu 20 Atom% Stickstoff in fester Lösung befinden [J. Fitzwilliam et. al. J. Chem. Phys. 9 (1941) 678]. Für Titan werden 7,9 At.% für Wasserstoff und 18,5 At.% für Stickstoff genannt [J.D. Fast, Metallwirtschaft 17 (1938) 641-644]. Eine Phasen- oder Verbindungsbildung, etwa von TiH₂, ZrH₂, ZrN auf der Oberfläche ist daher nicht sicher, weil dafür die Grenzen der Löslichkeit überschritten werden müßten.

Eine hypothetische Vorstellung des Erfinders ist folgende: durch die Einlagerung der Gase in das Metallgitter wird das gesamte Energieniveau der freien Elektronen im Metall soweit abgesenkt, dass die spontane Umsetzung mit Sauerstoff unter Verbrennung oder die Reaktion mit Wasser unterbleibt. Bei der folgenden nasschemischen Aufbereitung der Metallpulver in Wasser und Säure bildet sich erst die eigentliche, oxidische Passivschicht auf der Partikeloberfläche durch eine langsame Oxidationsreaktion mit Luftsauerstoff bzw. durch langsame Reaktion mit Wasser. Da das Metallpulver bei der nasschemischen Aufarbeitung auf Raumtemperatur oder höchstens auf Siedetemperatur des Wassers erwärmt wird, sind alle Diffusionsvorgänge langsam und es kann sich in der Tat jetzt eine dichte, fest haftende "Passivschicht" aus Metalloxid (und Metallnitrid) ausbilden, die das Metall dauerhaft vor der weiteren Oxidation schützt. Diese Hypothese wird durch hier nicht näher erläuterte Versuche des Erfinders gestützt, in denen bei der Aufbereitung schwach oxidierende Stoffe wie Wasserstoffperoxid, Hypochlorit, Alkalinitrit oder schichtbildende Stoffe wie Phosphorsäure, Phosphate und Chromate zugesetzt wurden, welche die Passivierung der Metallpulver erhöhten. Gestützt wird diese Hypothese auch dadurch, dass man in der Praxis während der Aufbereitung der Metallpulver in Säuren und später im Waschwasser stets eine schwache Gasentwicklung (Wasserstoff) in Form feinster Gasbläschen beobachten kann, die nach einer Zeit von 3 bis 12 h beendet ist. Auch muss man feststellen, dass die in den Metallpulvern analysierten Gehalte von Wasserstoff stets höher sind als die aufgrund der Wasserstoffzugabe theoretisch ermittelten Werte. Die Metalle nehmen also auch während der nasschemischen Aufbereitung nochmals Wasserstoff auf, dessen Ursprung in der Zersetzung überschüssigen Reduktionsmittels (Mg, Ca) aber auch in einer an der Oberfläche stattfindenden Reaktion zwischen dem Metall und Wasser liegt.

Erfindungsgemäß soll insbesondere der Effekt der Einlagerung von Gasen in das Metallgitter ausgenutzt werden. Eine solche Einlagerung wird vorteilhafterweise gerade dadurch erreicht, dass die phlegmatisierenden Verbindungen insbesondere bereits während der Reduktionsreaktion hinzugefügt werden.

Der Grad der Passivierung ist schwer zu quantifizieren, er kann am besten noch aus dem Zündpunkt der Metallpulver an Luft abgeleitet werden. Zur Messung des Zündpunktes fester Stoffe stehen verschiedene, z.T. auch genormte Methoden zur Verfügung. Für die Metalle Ti, Zr und Hf eignet sich folgende einfache Versuchsanordnung: in einen Kupfer- oder Stahlzylinder mit einem Durchmesser und einer Höhe von jeweils 70 mm wird mittig ein Loch von 15 mm Durchmesser und 35 mm Tiefe gebohrt. Im Abstand von 4 mm wird ein 5 mm dickes Loch von ebenfalls 35 mm Tiefe gebohrt, das zur Aufnahme eines Thermoelements dient. Der Block wird auf ca. 140 - 150°C gleichmäßig vorgewärmt, dann wird eine Menge von 1 - 2 g des zu prüfenden Metallpulvers in die größere Bohrung eingefüllt und es wird weiter erhitzt, bis zur Zündung. Diese kann optisch (z.B. mittels Videokamera) erkannt werden. Durch Auswertung der Zeit / Temperatur - Kurve des Thermoelements kann man den Zündpunkt recht genau bestimmen. Liegen die Zündpunkte unter 150°C kann man nicht von einer sicheren Passivierung oder Phlegmatisierung ausgehen. Metallpulver mit solch niedrigen Zündpunkten sollten durch Verbrennung an einem sicheren Ort vernichtet werden.

Auch die Brennzeit gibt Hinweise auf den Grad der Phlegmatisierung Die Methode ist in Beispiel 1 beschrieben. Hinweise darauf sind auch aus Messungen der elektrischen Mindestzündenergie zu entnehmen, die jedoch sehr schwierig zu ermitteln ist. [Berger, B., Gyseler, J., Methode zur Prüfung der Empfindlichkeit von Explosivstoffen gegen elektrostatische Entladung, Techn. of Energetic Metals, 18th Ann. Conf. of ICT, Karlsruhe 1987, S. 55/1 bis 55/14].

In dem erfindungsgemäßen Reaktionsgefäß erfolgt die Phlegmatisierung der Metallpulver von Ti, Zr und Hf sowie von Legierungspulvern dieser Metalle mit Ni, Cr und Al während und/oder nach der Reduktion in der evakuierbaren und gasdichten Retorte durch Zugabe einer abgemessenen Menge an Wasserstoff und / oder Stickstoff. Ein Teil dieser Gase kann auch bereits von Anfang an in der Retorte vorhanden sein. Besser und genauer können die passivierend wirkenden Gase nach dem Erreichen der Spitzentemperatur beim Abkühlen der ausreagierten Masse in das Reaktionsgefäß (die Retorte) eingeleitet werden.

Die Elemente Ni, Cr und Al haben eine doppelte Funktion, sie können nicht nur zur Herstellung von Legierungen des Ti, Zr und Hf dienen, sondern wirken in kleinen Mengen zwischen 2000 ppm bis zu 3 % auch als phlegmatisierende feste Zusätze in den reinen Metallen.

Daneben vermögen nichtmetallische Zusätze wie Kohlenstoff, Silizium, Bor oder metallische Zusätze wie Eisen, Nickel, Chrom, Aluminium und andere die Reaktionsfreudigkeit des Zirkoniums, Titans und Hafniums gegenüber Wasser, Luft und Oxidationsmitteln zu beeinflussen. Ein Zusatz von Silizium oder Bor verlangsamt im Allgemeinen die Brenngeschwindigkeit nur wenig, kann aber die Zündtemperatur heraufsetzen. Ein eher negatives Beispiel ist Eisen, Zusätze von Eisen führen zu Sprühfunken, setzen die Zündtemperatur des Zirkoniummetalls eher herab und erhöhen meist die Zündwilligkeit gegenüber Reibung. Kohlenstoff kann in der erfindungsgemäßen Retorte durch Zugabe abgemessener Mengen Kohlenstoffdioxid oder Methan eingeführt werden. Er führt im Allgemeinen zu einer Phlegmatisierung. Andere Elemente setzt man besser in Form ihrer Oxide oder direkt als Pulver in elementarer Form dem Ansatz zu. Der Zusatz fester Stoffe in geringer Menge ist allerdings mit dem Problem verbunden, dass aufgrund ungenügender Vermischung oder durch Entmischung nicht alle Metallpartikel mit dem Zusatz in Kontakt kommen, so dass neben dotierten, phlegmatisierten Metallpartikeln auch solche existieren, die nicht mit dem Zusatz legiert wurden. Letztere können sich bei der Aufbereitung entzünden und zur Verbrennung des gesamten Ansatzes führen. Gasförmige Zusätze verteilen sich demgegenüber gleichmäßig im gesamten Retortenraum und erreichen im Allgemeinen alle gebildeten Metallpartikel. Es ist daher empfehlenswert, in erster Linie mit gasförmigen Zusätzen zu arbeiten.

Die Phlegmatisierung der Metallpulver von Titan, Zirkonium und Hafnium oder deren Legierungspulver mit Gasen kann im industriellen Maßstab unter Einsatz eines speziellen Reaktionsgefäßes (einer Retorte) verwirklicht werden. Dieses erfindungsgemäße Reaktionsgefäß zur Herstellung von phlegmatisiertem Metallpulver oder Legierungspulver einer mittleren Korngröße unter 10 µm, bestehend aus oder enthaltend mindestens eines der reaktionsfreudigen Metalle Zirkonium, Titan oder Hafnium, durch metallothermische Reduktion
von Oxiden oder Halogeniden der genannten reaktionsfreudigen Metalle mit Hilfe eines Reduktionsmetalls nach dem beschriebenen Verfahrens ist dadurch gekennzeichnet, dass das Reaktionsgefäß aus einem in einen beheizbaren Reduktionsofen einsetzbaren Retortentiegel mit einem in doppelter Weise kühlbaren Deckel und einem Innentiegel besteht, wobei in den mit einer ringförmigen Kühlung versehenen Deckel mindestens ein Stutzen zum Einleiten eines passivierend wirkenden Gases oder Feststoffs eingearbeitet ist und an den Retortentiegel zum Aufsetzen des Retortendeckels ein Flansch angeschweißt ist auf den unterseitig eine Kühlung für ein Kühlmedium aufgeschweißt ist. Anstelle der genannten Schweißverbindungen sind auch andere geeignete Verbindungsarten im Sinne dieser Erfindung.

In der Literatur wird bei der Beschreibung metallothermischer Reduktionsreaktionen meistens nur erwähnt, dass die Reaktion in einer geschlossenen stählernen Retorte unter Schutzgas ausgeführt wird, ohne auf konstruktive Merkmale solcher Retorten einzugehen. Oft werden fest verschraubte Stahlretorten erwähnt, sogenannte Bombenrohre, die keine Öffnungen besitzen, allenfalls einen Anschluß für ein Manometer. Derartige Konstruktionen erlauben zwar die Zugabe von inerten Gasen (Ar, He), reaktiven Gasen (H₂, CO, CO₂, NH₃, CH₄) oder festen Zusätzen (Ni, NiO, Cr, Cr₂O₃, C, Si, SiO₂, B, B₂O₃) vor der Umsetzung in dem Maß, wie es der freie Retortenraum gestattet, nicht aber während und nach der Reduktion. Derartige Retorten sind für die wissenschaftliche Ermittlung der Eigenschaften seltener Metalle durchaus geeignet, nicht aber, um in kurzer Zeit große Mengen der seltenen Metalle herzustellen. Mit fest verschlossenen Reaktionsgefäßen können die in der Pyrotechnik und Gettertechnik wichtigen Eigenschaften wie Brenngeschwindigkeit, Zündpunkt und der Grad der Phlegmatisierung nicht gezielt eingestellt werden. Auch ist das Öffnen fest verschlossener Stahlretorten nach erfolgter Umsetzung eine nicht ungefährliche Angelegenheit, da oft keine Information über den herrschenden Druck besteht. Nicht gekühlte verschraubte Retorten erfordern zwischen dem Deckel und dem Retortentiegel eine hitzefeste metallische oder keramische Dichtung (Kupfer, Silber oder hitzefeste Fasern), die in den meisten Fällen nur einmal verwendet werden kann. Auch können große Retorten auf diese Weise nur schlecht gedichtet werden, solche Dichtungen erlauben nur das Verwenden kleiner Retorten im kg - Maßstab oder darunter.

Gemäß einer vorteilhaften Ausführung des Reaktionsgefäßes liegt die Kühlung deckungsgleich unter einer auf dem Flansch ringförmig verlaufenden Dichtung und diese Kühlung hat keine Verbindung zum eigentlichen Retortentiegel.

Für die Kühlung am Tiegelflansch bzw. zur Kühlung des Deckels können als Alternative zu Wasser auch beliebige weitere Kühlmedien genutzt werden. So können beispielsweise organische Wärmeübertragungsmedien, wie Wärmeträgeröle, vorzugsweise Silikonöle, oder auch Luft verwendet werden. Ein geeignetes Silikonöl kann beispielsweise als Therminol® VP von der Firma Solutia GmbH bezogen werden. Die Kühlmedien zirkulieren in einem gemeinsamen oder in unabhängigen geeigneten Kühlkreisläufen.

In den kühlbaren Deckel ist neben dem Stutzen zum Einleiten eines passivierend wirkenden Gases oder Feststoffs mindestens ein weiterer Stutzen für den Anschluss einer Vakuumpumpe eingearbeitet. Weiterhin kann der Deckel folgende Anschlüsse besitzen: einen Stutzen mit einem hitzefesten, dichtungslosen Kugelhahn oder Kükenhahn zum Ablassen von Überdruck, einen Stutzen für den Anschluss einer Vakuumpumpe zum Evakuieren der Retorte, einen Stutzen zum Einleiten von Schutzgas, wie Argon, aus einer Leitung, einen Stutzen zum Einleiten reaktiver Gase, wie H₂ oder N₂, aus einer Leitung, einen Stutzen zur Aufnahme eines Sicherheitsventils, einen Stutzen zum Anschluss an ein Vakuum- und Druckmessgerät und einen Stutzen zum Durchführen eines oder mehrerer Thermoelemente (Pt / RhPt). Gegebenenfalls kann am Deckel weiterhin eine Rille zur Aufnahme eines Dichtungsrings, vorzugsweise aus Viton, sofern nicht am Retortentiegel vorhanden, vorgesehen sein. Die Wasserkühlung kann beispielweise als auf dem Deckel verlaufender Ringkanal ausgestaltet sein. Der Deckel kann vorzugsweise über eine Verschraubung mit dem Flansch verbunden werden.

Von besonderer Bedeutung ist weiterhin, dass die Kühlung des Retortendeckels keine Verbindung zu den Stutzen und Durchführungen der Deckelplatte aufweist. Dabei sollte insbesondere die Kühlung des Flansches keine Verbindung zum Retortentiegel und der Retortenwand hin aufweisen.

Weitere Vorteile und Einzelheiten des erfindungsgemäßen Verfahrens sowie des Reaktionsgefäßes zur Durchführung metallothermischer Reduktionen zur Gewinnung der Metalle Zirkonium, Titan, Hafnium und ihrer Legierungen sowie anderer seltener Metalle in fein - pulvriger, phlegmatisierter Form ergeben sich aus der nachfolgenden nicht einschränkenden Darstellung im Zusammenhang mit den Zeichnungen. Dabei zeigen:
Fig. 1 einen Reduktionsofen mit einem Reaktionsgefäß zur Durchführung metallothermischer Reduktionen zur Gewinnung der Metalle Zirkonium, Titan, Hafnium und ihrer Legierungen sowie anderer seltener Metalle,
Fig. 2 einen Retortentiegel,
Fig. 3 einen gekühlten Retortendeckel,
Fig. 4 eine Distanzhalterung und
Fig. 5 einen Innentiegel.

Der Retortentiegel 1 besteht gemäß den Fig. 1 und 2 aus dem hitzefesten Stahl 1.4841 oder einem vergleichbaren Stahl, der eine kurzzeitige Belastung bis zu Temperaturen von 1300 bis 1400°C ertragen kann und besitzt vorzugsweise einen Innendurchmesser von Di = 500 mm. Die Wandstärke beträgt mind. 10 mm, vorzugsweise 15 mm. An den Retortentiegel 1 ist ein Flansch 2 mit einer Materialdicke von 30 mm und einer Ringbreite von 150 mm angeschweißt, auf den unterseitig eine Kühlung 3 für Kühlwasser aufgeschweißt ist. Der Flansch 2 ist vorzugsweise ebenfalls aus dem hitzefesten Stahl 1.4841 oder einem vergleichbaren Stahl gefertigt. Entscheidendes Konstruktionsmerkmal ist, dass die Kühlung 3 genau unter einer auf dem Flansch 2 ringförmig verlaufenden Dichtung 4 liegt und diese Kühlung 3 keine Verbindung zum eigentlichen Retortentiegel 1 hat. Der Flansch 2 erlaubt das Aufsetzen des Deckels 5, wobei zwischen dem Deckel 5 und dem Flansch 2 der Dichtring 4 aus Viton, Perbunan, Teflon oder einem anderen gängigen Dichtungswerkstoff eingesetzt wird, der die gas- und vakuumdichte Verbindung zwischen Deckel und Retortentiegel ermöglicht. Der Dichtring 4 kann gegebenenfalls in eine in den Flansch eingefräste Rille eingesetzt werden. Weiter ist am Tiegelflansch 2 ein Stützring mit einer Abstandshalterung 20 angeschraubt, der es ermöglicht, die Retorte in unterschiedlichen Tiefen in den Ofenraum bzw. die Brennkammer 18 des beheizbaren Reduktionsofens 17 einzusetzen. Die Beheizung des Reduktionsofens 17 kann vorzugsweise mit Hilfe einer elektrischen Beheizung 16.1 oder alternativ einer Gasbeheizung 16.2 erfolgen.

Der kühlbare Deckel besteht gemäß der Fig. 3 aus folgenden konstruktiven Merkmalen:
- einem Deckel 5 aus mindestens 25 mm, vorzugsweise 30 mm, dickem hitzefestem Stahl, 1.4841 oder einem vergleichbaren Material,
- einem Stutzen 12 mit einem hitzefesten, dichtungslosen Kugelhahn oder Kükenhahn zum Ablassen von Überdruck,
- einem Stutzen 13 für den Anschluss einer Vakuumpumpe zum Evakuieren der Retorte,
- einem Stutzen 7 zum Einleiten von Schutzgas, wie Argon, aus einer Leitung,
- einem Stutzen 8 zum Einleiten reaktiver Gase, wie H₂ oder N₂, aus einer Leitung,
- einem Stutzen 9 zur Aufnahme eines Sicherheitsventils (p = 0,25 bar),
- einem Stutzen 11 zum Anschluss an ein Vakuum- und Druckmessgerät, (eines Monometers, 0,1 - 1500 mbar),
- einem Stutzen 10 zum Durchführen eines oder mehrerer Thermoelemente (Pt / RhPt),
- der Wasserkühlung 6 und
- gegebenenfalls einer Rille zur Aufnahme eines Dichtungsrings, vorzugsweise aus Viton, sofern nicht am Retortentiegel vorhanden. Die Wasserkühlung 6 kann beispielweise als auf dem Deckel 5 verlaufender Ringkanal ausgestaltet sein. Der Deckel 5 kann vorzugsweise über eine Verschraubung 19 mit dem Flansch 2 verbunden werden.

Gemäß der Fig. 4 ist zwischen dem Flansch 2 und dem beheizbaren Reduktionsofen 17 ein Distanzhalter 20 mit Stützring vorgesehen.

Der Innentiegel 14 dient gemäß der Fig. 5 zur Aufnahme der Ansatzmischung 15, also der zu reduzierenden Mischung aus dem Metalloxid und dem Reduktionsmetall. Der Innentiegel 14 besteht je nach Reinheitsanforderungen aus Baustahl, hitzefestem Stahl oder Edelstahl, vorzugsweise St37 oder VA, in einer Stärke von 2 bis 5 mm, vorzugsweise 2 bis 4 mm. Durch den Innentiegel 14 wird die Reaktionsmasse von der eigentlichen Retorte ferngehalten, die nur als "Aufnahmegefäß" während der Dauer der Reduktionsreaktion dient. Nach dem Erkalten kann der Innentiegel aus der Retorte entfernt und gegebenenfalls unter Schutzgas in einem anderen Gefäß, z.B. einem Edelstahlfass, gelagert werden bis zur Aufbereitung der in ihm enthaltenen reduzierten Masse. In die Ansatzmischung 15 kann ein Schutzrohr 21 zur Aufnahme eines oder mehrerer Thermoelemente eingelassen werden.

Ein besonderes erfinderisches Merkmal besteht in der Ausführung der Kühlung an Deckel 5 und Flansch 2 der Reduktionsretorte. Deckel 5 und Retortentiegel 1 werden durch einen Dichtungsring 4 aus Viton, Perbunan, Teflon oder anderen gebräuchlichen Dichtungswerkstoffen gasdicht und vakuumdicht verbunden. Die Dichtungen 4 können als Flachring oder als O-Ring ausgeführt sein. Die Dichtungen 4 müssen gekühlt werden, da sie bei den hohen Reaktionstemperaturen zersetzt würden. Die Kühlung erfolgt bei dieser Ausführungsvariante mit Wasser. Es wäre katastrophal, wenn Wasser während der Reduktionsreaktion durch Risse oder Korrosionslöcher in den Retortenraum gelangte. Dies würde zu einer heftigen Wasserstoffentwicklung und einer Explosion der Retorte führen. Die Konstruktion der Kühlung ist daher ein ganz wesentliches Merkmal des Reaktionsgefäßes. Die Kühlung 3 am Tiegelflansch ist unten auf den Flansch 2 aufgesetzt und hat nur eine Verbindung zum Flansch selbst, nicht aber zur Retortenwand. So kann aus diesem Bereich niemals Wasser in die Retorte eindringen. Am Deckel 5 ist die Kühlung so ausgeführt, dass sie nur die Fläche des Deckels 5 kühlt, jedoch keine Verbindung zu den Stutzen und Durchführungen hat. Das Kühlwasser müßte durch den massiven Deckel 5 dringen, um in die Retorte zu gelangen, was bei einer Wandstärke von mind. 30 mm hitzefestem Stahl sehr unwahrscheinlich ist. Die Kühlung ist als Wasserkühlung 6 in Fig. 3 genauer dargestellt.

Verbunden werden Retortentiegel und Retortendeckel mit einer geeigneten Anzahl von Schrauben und Muttern 19. Die aus dem Retortendeckel 5 und Retortentiegel 1 bestehende Retorte kann nach Entnahme des Innentiegels 14 mit der ausreagierten und phlegmatisierten Masse umgehend wieder zur Aufnahme eines anderen Innentiegels mit einem neuen Ansatz eingesetzt werden. In einem Ofen können somit mehrere Retorten nacheinander zur Reaktion gebracht werden.

Die in den Abbildungen angegebenen Maße sind geeignet für eine Retorte zur Durchführung der Beispiele, d.h. für die Gewinnung von etwa 25 kg Metallpulver / Ansatz.

### Beispiel 1

Ein Beispiel für eine metallothermische Reduktion unter Anwendung der genannten Grundsätze und für die vorliegende Erfindung ist die Gewinnung von Zirkonium in Pulverform durch Reduktion von Zirkoniumoxid mit Calcium für Anwendungen in der Gettertechnik (Lampen, Vakuumbauteile) und der militärischen Pyrotechnik, z.B. zur Herstellung von Thermalbatterien.

Es wird Zirkoniumoxid mit einer mittleren Korngröße von 5 +/- 0,5 Mikrometer, gemessen nach der Blaine Methode oder dem Fisher Sub Sieve Sizer Verfahren, mit Calciumspänen oder Granalien von 0,5 bis 5 mm Größe vermischt. Calciummetall wird in der theoretisch notwendigen stöchiometrischen Menge zugesetzt. Zur Steuerung der Reduktionsreaktion wird zusätzlich eine kleine Menge, z.B. 2 bis 10 Gew.% der theoretisch notwendigen stöchiometrischen Menge an Magnesiumspänen ähnlicher Größe wie des Calciums zugesetzt. Grundsätzlich können weitere Zusätze, etwa Kohlenstoff, Silizium oder Siliziumoxid und andere Stoffe zugefügt werden, um die Eigenschaften des bei der Reduktion entstehenden Zirkoniumpulvers zu beeinflussen. Die Menge der gasförmigen Zusätze bemißt sich so, dass sie sich im später isolierten Zirkoniumpulver im Bereich von 500 bis etwa 5000 ppm, bei Feststoffen von mindestens 2000 bis zu 3 % als "Verunreinigung" wiederfinden. Im vorliegenden Beispiel wird eine kleine Menge Siliziumoxid eingesetzt, die als Si - Verunreinigung im isolierten Zirkoniumpulver wieder auftaucht. Die Mischung der Einsatzstoffe erfolgt unter Argon in einem Rhönradmischer, einem Wendelmischer oder einem anderen vergleichbaren Mischorgan für feste Stoffe. Alle Einsatzstoffe müssen peinlich trocken gehalten werden. Durch die Zugabe einer kleinen Menge des zweiten Reduktionsmetalls (Magnesium) erniedrigt sich die Schwelle der Initialzündung, so dass die Reaktionsmischung leichter zur Zündung gebracht wird als bei Verwendung von Calcium alleine. Da Magnesium früher verdampft als Calcium, wird durch die Verdampfung des Magnesiums Wärme aus der Reaktionsmasse entzogen, so dass die Spitzentemperatur der reagierenden Masse begrenzt wird.

Durch Zusatz von 3 bis 15 Gew. % Calciumoxid (Branntkalk) oder von nicht gesintertem Magnesiumoxid könnte man auch - alternativ - die Reaktionsmasse verdünnen, die Reaktionsgeschwindigkeit bremsen und die Maximaltemperatur der Reaktion erniedrigen. Diese Verfahrensweise geht aber meistens zu Lasten der Reinheit des zu gewinnenden Zirkoniumpulvers, so dass im vorliegenden Beispiel besser mit Magnesiumzusatz gearbeitet wird.

| Einsatzstoffe: | |
|---|---|
| Zirkoniumoxid (mittlere Korngröße 4,5 - 5,5 µm) | 36,0 kg |
| Calcium (Granalien, min. 99,7 %, 0,5-5 mm) | 26,5 kg |
| Magnesium (Späne) | 1,5 kg |
| Siliziumoxid | 0,1 kg (= 46 g Si => 1840 ppm) |
| Titanoxid | 0,05 kg (= 30 g Ti => 1200 ppm) |

Die Einsatzstoffe werden in einem Fassmischer unter Ar Atmosphäre eingewogen, innig vermischt, in einen Innentiegel umgefüllt und bis zum Einsatz in der erfindungsgemäßen Reduktionsretorte unter Argonatmosphäre trocken gelagert.

Zur Durchführung der Reduktionsreaktion wird der Innentiegel mit der Mischung der Einsatzstoffe in den erfindungsgemäßen Retortentiegel eingesetzt, die Retorte durch Aufsetzen des Deckels verschlossen, die gesamte Retorte zweimal auf einen Enddruck von weniger als 1 mbar ausgepumpt zur Entfernung der Luft und etwaiger Feuchtigkeit, und mit Argon geflutet. Über Durchführungen im Deckel wird mindestens ein Thermoelement eingesetzt, um die Temperatur im Reaktionsraum zu messen. Es wird ein Manometer angeschlossen, das sowohl Unterdruck bis 0,1 mbar wie Überdruck bis +1000 mbar anzeigt. Es werden Verbindungen zu Gasdruckflaschen mit Argon, Stickstoff und Wasserstoff hergestellt. Die Gasdruckflaschen sind mit Feindruckminderern ausgestattet, die auf einen max. Druck von 100 mbar eingestellt sind. Die Druckflaschen für Stickstoff und Wasserstoff sind mit abgemessenen Mengen dieser Gase befüllt. Das Schutzgas Argon muss immer in genügender überschüssiger Menge zur Verfügung stehen. Anschließend wird die Reduktion durch Aufheizen der Retorte in einem gasbefeuerten Tiegelofen gestartet. Etwa 45 Minuten später setzt die metallothermische Reduktionsreaktion ein :

ZrO₂ + 2 Ca => 2 CaO + Zr

und parallel

ZrO₂ + 2 Mg => 2 MgO + Zr

Im vorliegenden Beispiel erfolgt der Reaktionsstart bei einer Temperatur von circa. 100 - 140°C und es werden binnen 2 Minuten 1100°C erreicht. Nach Überschreiten der Spitzentemperatur, erkenntlich am Abfallen der gemessenen Temperatur im Reaktionsraum mittels eines Thermoelements, werden die zur Phlegmatisierung bzw. zur Einstellung der Brenn- und Zündeigenschaften des Zirkoniummetallpulvers notwendigen Gasmengen eingeleitet. Im Beispiel werden 50 Ltr. Stickstoff und 130 Ltr. Wasserstoff aus den angeschlossenen Druckgasflaschen im Lauf der Abkühlphase zugegeben. Dies entspricht einer Menge von 500 ppm Wasserstoff und 2500 ppm Stickstoff im entstandenen Zirkoniummetallpulver. Die Gase werden in der Abkühlphase rasch vom Zirkoniummetall absorbiert. Sind alle Gase zugegeben, erfolgt der weitere erforderliche Druckausgleich während der Abkühlung durch Zugabe von Argon. Nach dem Abkühlen der Retorte auf etwa 600°C im abgeschalteten Ofen wird die Retorte aus dem Reduktionsofen entnommen und in ein Abkühlgestell umgehängt, wo sie über unter weiterer Argonzufuhr auf RT abkühlen kann. Der Reduktionsofen wird frei und kann zum Heizen und Zünden einer weiteren, in der Zwischenzeit vorbereiteten Reduktionsmischung in einer zweiten erfindungsgemäßen Retorte eingesetzt werden. Nach vollständiger Abkühlung wird der Innentiegel mit der Reaktionsmasse aus der Retorte entnommen, die Reaktionsmasse herausgebrochen, mit einem Backenbrecher zerkleinert und in Salzsäure gelaugt. Dabei werden Magnesiumoxid und Calciumoxid zu den entsprechenden Chloriden umgesetzt und ausgewaschen. Zurück bleibt ein Metallschlamm aus feinem Zirkoniummetallpulver, dessen Korngröße etwa der des eingesetzten Zirkoniumoxids entspricht, also 5 +/- 1 µm gemessen nach Blaine oder Fisher. Das Metallpulver wird ausgewaschen, nass gesiebt (< 45 µm) und vorsichtig (< 80°C) getrocknet. Aufgrund der zugesetzten Hilfsstoffe (hier SiO₂) und der Gase, hier N₂ und Wasserstoff, kann das Metallpulver gefahrlos in Wasser und Säure aufbereitet werden, ohne dass eine Reaktion mit Wasser eintritt, und es kann später ohne spontane Selbstentzündung an Luft gehandhabt werden. Die Ausbeute beträgt 25 - 26 kg eines feinen, grauen Zirkoniummetallpulvers.

Die Brenngeschwindigkeit des so erhaltenen Metallpulvers wird wie folgt gemessen: in einen Stahlblock von 60 cm Länge, 1 cm Höhe und 4 cm Breite wird durchgehend eine rechteckige Rinne eingefräst, die 2 mm tief und 3 mm breit ist. Die Rinne wird mit 15 g des zu prüfenden Metallpulvers gefüllt, die Pulverfüllung wird an einem Ende entzündet und die Zeit gemessen, die die brennende Front benötigt um eine markierte Strecke von 500 mm Distanz zu durchlaufen. Im vorliegenden Fall beträgt die Brennzeit 80 +/- 10 Sekunden / 50 cm. Die Zündtemperatur liegt bei 240 +/- 20 °C. Die elektrische Energie zur Zündung beträgt ca. 18 µJ. Im Endprodukt findet man, bedingt durch eine weitere Wasserstoffaufnahme bei der wässrigen Aufarbeitung, insgesamt 2000 ppm Wasserstoff. Auch Verunreinigungen der Reduktionsmetalle finden sich in den Metallpulvern, allerdings sind diese Mengen i.a. gering. Die gefundene Menge von 1800 ppm Silicium, 2500 ppm Stickstoff und 1000 ppm Titan entspricht recht gut der theoretischen Menge.

### Beispiel 2

Bei einer Abwandlung der Verfahrensweise von Beispiel (1) wird die Retorte nach erfolgter Reduktionsreaktion mit der reagierten Masse im Reduktionsofen belassen. Durch weiteres Heizen von außen wird Einfluss auf die Korngröße des seltenen Metalls bzw. dessen Brenneigenschaften und chemische Eigenschaften genommen. Durch ein mehrstündiges Heizen bei ca. 900°C kann ein Sinterungseffekt erzielt werden, der zu einer Kornvergröberung des gewonnenen Zirkoniummetalls führt. Im vorliegenden Beispiel kann man durch 3-4 stündiges Heizen die mittlere Korngröße des Zirkoniummetalls von ca. 5 µm auf 6 - 7 µm erhöhen und die Brenngeschwindigkeit von ca. 75 s / 50 cm auf 100 bis 120 s / 50 cm verlangsamen. Der Zündpunkt des Metalls bleibt bei dieser Verfahrensweise nahezu unverändert und liegt bei 250°C +/- 20°C.

### Beispiel 3

Zur Herstellung von Zirkoniummetall, das geeignet ist für die Verwendung in Zündsystemen von Airbag Zündern und militärisch genutzten Zündsätzen wird wie in Beispiel (1) vorgegangen, jedoch werden folgende Einsatzstoffe verwendet :

| | |
|---|---|
| Zirkoniumoxid (mittl. Korngröße 1,5 /-0,25/+0,5 µm) | 36,0 kg |
| Magnesium (Späne, min. 99,8 %, Schüttdichte 0,45 g/cm³) | 17,1 kg |
| Siliziumoxid | 0,35 kg |

Die Einsatzstoffe werden wie in Beispiel (1) gemischt, in den Innentiegel gefüllt und in die Retorte eingesetzt. Anders als in Beispiel (1) wird die Retorte zweimal ausgepumpt und danach mit 100 I Wasserstoff, 50 l Stickstoff und Rest Argon aufgefüllt. Nach dem Aufheizen startet die Reduktionsreaktion bei Erreichen einer Temperatur von 150°C +/- 20 °C und erreicht einen Maximalwert von 960 bis 1050°C nach der Gleichung

ZrO2 + 2 Mg => 2 MgO + Zr

In der Abkühlphase werden nochmals 150 l Wasserstoff und 50 l Stickstoff zur Phlegmatisierung des Zirkoniummetallpulvers zugesetzt. Der letzte Druckausgleich beim Abkühlen erfolgt mit Argon. Nach dem Ausbrechen der erkalteten Reaktionsmasse und nach Laugung mit Salzsäure, Waschen, nass sieben unter 45 µm und Trocknen erhält man ein sehr feines, zündwilliges Metallpulver, das an Luft wegen der Phlegmatisierung jedoch nicht selbstentzündlich ist. Beim Waschen wird mehrfach dekantiert, um feinste, in Schwebe befindliche Metallpartikel mit Korngrößen unter 0,2 µm zu entfernen. Die Ausbeute beträgt ca. 25 kg. Das Metallpulver kann vorsichtig bei Temperaturen unter 70°C getrocknet werden.

Die Brenngeschwindigkeit in einer Rinne (vgl. Beispiel (1) an Luft beträgt 10 +/-3 s/50 cm. Die mittlere Korngröße des Metallpulvers beträgt 1,7 +/- 0,3 µm. Der Zündpunkt liegt bei 180 +/-10 °C. Die elektrische Mindestzündenergie wurde mit ca. 2 µJ gemssen.

Der Gehalt an Silizium entspricht etwa dem Einsatz und liegt bei 5900 ppm (theor. 6530 ppm). Der Wasserstoffgehalt liegt im Endprodukt bei 1400 ppm (theor. 900 ppm), bedingt durch eine weitere Wasserstoffaufnahme bei der Säurelaugung. Der Stickstoffgehalt im Endprodukt liegt bei 4000 ppm (theor. 5000 ppm).

Die hohe Zündwilligkeit des Metallpulvers resultiert aus der hohen Feinheit und der großen Empfindlichkeit gegen elektrostatische Aufladung. Diese Metallpulver werden im Allgemeinen nicht getrocknet, sondern in Suspension unter mindestens 30 Gew. % Wasser gelagert und gehandelt.

### Beispiel 4

Herstellung einer Zr / Ni Legierung.

Es wird wie in Beispiel (1) vorgegangen, jedoch ohne Zusätze von Si02 und Ti02.

| | |
|---|---|
| Zirkoniumoxid (mittlere Korngröße 4,5 µm) | 36,0 kg |
| Calcium - Granalien | 26,5 kg |
| Magnesium (Späne) | 1,5 kg |

Die Umsetzung erfolgt wie in Beispiel (1), jedoch wird die Retorte nach dem Auspumpen nicht mit Argon, sondern mit 100 l Stickstoff (99,995) befüllt. Durch Aufheizen wird die Umsetzung in Gang gesetzt, sie startet in diesem Fall bereits bei 80 bis 100°C und erreicht einen Spitzenwert von ca. 1050°C.

Während der Abkühlung werden zur Phlegmatisierung des Zirkoniummetalls weitere 100 Ltr. Stickstoff in die Retorte eingeleitet, der weitere Druckausgleich erfolgt durch Argon.

Nach dem vollständigen Erkalten wird die Reaktionsmasse ausgebrochen, zerkleinert aber nicht gelaugt, sondern unter Argonatmosphäre und Ausschluss von Feuchtigkeit fein gemahlen auf eine Körnung unter 150 µm. Zu dieser Masse aus Zr-Metall, Calciumoxid und Magnesiumoxid sowie noch überschüssigem Magnesium und Calcium werden 12 kg Nickelpulver (mittlere Korngröße nach Fsss 5 µm) zugefügt (Achtung, Ni-Pulver sind cancerogen) und unter Argonatmosphäre in einem Fassmischer untergemischt. Die Masse wird anschließend in den Innentiegel gefüllt, in die erfindungsgemäße Retorte eingesetzt, evakuiert und unter Argonatmosphäre langsam aufgeheizt, wobei die Ofentemperatur auf 860°C begrenzt wird. Die Ofentemperatur wird nach etwa 1 h erreicht, die Innentemperatur gemessen in der Reaktionsmischung beginnt erst nach ca. 3 bis 5 h zu steigen, sie läuft dann innerhalb von 15 Minuten von ca. 400°C auf 880 -900 °C. Die Heizung wird abgeschaltet, sobald die Umsetzung in Gang kommt. Bei der Reaktion wird das im Nickelpulver stets enthaltene Nickeloxid durch den Reduktionsmittelüberschuss, der in der Zr-Reduktionsmasse noch enthalten ist, zu Ni reduziert und gleichzeitig verbindet sich das Zr-Pulver mit dem Nickel zu einer Zr-Ni-Legierung mit einer Zusammensetzung von 70 Gew. % Zr und 30 Gew. % Nickel. In der Abkühlphase werden 200 I Wasserstoff zugegeben.

Die Reaktionsmasse läßt man über Nacht in der Retorte in einem Auskühlgestell unter Argonzufuhr erkalten. Nach Öffnen wird die Masse ausgebrochen, zerkleinert und in Säure gelaugt, um Calcium- und Magnesiumoxid auszuwaschen. In diesem Fall muss die Laugung in einer stark acetatgepufferten Salzsäure durchgeführt werden, da die ZrNi-Legierung durch reine Salzsäure angegriffen würde. Die als Suspension zurück bleibende Zr/Ni-Legierung wird nass gesiebt (< 45 µm) und getrocknet.

Das erhaltene Zr-Ni-Legierungspulver hat eine Korngröße von 4 - 6 µm gemessen nach Blaine oder Fisher. Die Ausbeute beträgt ca. 36 kg. Die eine Brennzeit liegt bei 200 +/- 30 s / 50 cm gemessen in der in Beispiel (1) beschriebenen Brennrinne. Der Zündpunkt liegt bei 260 - 280°C, der Wasserstoffgehalt bei 0,2 % (2000 ppm) gegenüber 500 ppm theoretisch. Auch hier zeigt sich, dass Wasserstoff bei der chemischen Aufbereitung in Säure gebildet und vom Metall aufgenommen wird. Der Stickstoffgehalt wurde nicht ermittelt, theoretisch liegt er bei 1 %. (10000 ppm). Als elektrische Mindestzündenergie wurde ca. 100 µJ ermittelt.

Das Legierungspulver eignet sich zur Herstellung von Verzögerungszündsätzen nach der US Spezifikation MIL-Z-114108.

### Sonstige Hinweise

Die in den geschilderten Beispielen hergestellten Zirkoniummetallpulver sind erfindungsgemäß phlegmatisiert und nicht spontan selbstentzündlich, d.h. bei Zutritt von Luft handhabbar. Durch Auswaschen submikroskopisch kleiner Teilchen unter 0,2 µm Korngröße etwa durch Dekantieren während des Laugens und Waschens kann die Zündwilligkeit weiter reduziert werden. Auch die wässrige Aufarbeitung selbst trägt zur Passivierung der Metalloberfläche bei. Letzteres führt aber auch dazu, dass sich Zr-, Ti- und Hf- Metallpulver mit einem dünnen Oxidfilm umgeben und dadurch elektrostatisch aufgeladen werden können. Es kann dann eine spontane Entzündung eintreten, die nicht auf der "klassischen" Selbstentzündlichkeit beruht sondern auf eine elektrostatische Entladung zurückzuführen ist. Zr-, Ti- und Hafnium - Metallpulver müssen daher immer in geerdeten, möglichst metallischen Gefäßen gehandhabt werden und soweit als möglich unter Argon verarbeitet werden. Bei der Nacharbeit der in der Erfindung angegeben Beispiele sind entsprechende Sicherheitsmaßnahmen zu treffen und es sollte professionelle Beratung durch ausgebildete Sicherheitsfachkräfte eingeholt werden.

### Bezugszeichenliste

- 1: Retortentiegel
- 2: Flansch
- 3: Kühlung am Tiegelflansch
- 4: Dichtung (O - Ring oder Flachband)
- 5: Deckel
- 6: Wasserkühlung
- 7: Stutzen zum Einleiten von Schutzgas (Argonanschluß)
- 8: Stutzen zum Einleiten von H₂, N₂ und anderer reaktiver Gase
- 9: Stutzen zur Aufnahme eines Sicherheitsventils
- 10: Stutzen zum Durchführen eines oder mehrerer Thermoelemente Thermoelement
- 11: Stutzen zum Anschluss eines Vakuum- und Druckmessgeräts (Manometer)
- 12: Stutzen für Druckablassventil (Kugelhahn o. Kükenhahn, dichtungslos)
- 13: Stutzen für Anschluss einer Vakuumpumpe
- 14: Innentiegel
- 15: Ansatzmischung
- 16.1: Heizung (Elektrizität)
- 16.2: Heizung (Gas)
- 17: beheizbarer Reduktionsofen
- 18: Ofenraum / Brennkammer
- 19: Verschraubung
- 20: Distanzhalter mit Stützring
- 21: Schutzrohr für Thermoelement

## Patentansprüche

1. Reaktionsgefäß zur Herstellung von phlegmatisiertem Metallpulver oder Legierungspulver einer mittleren Korngröße unter 10 µm, bestehend aus oder enthaltend mindestens eines der reaktionsfreudigen Metalle Zirkonium, Titan oder Hafnium, durch metallothermische Reduktion von Oxiden oder Halogeniden der genannten reaktionsfreudigen Metalle mit Hilfe eines Reduktionsmetalls, **dadurch gekennzeichnet, dass** das Reaktionsgefäß aus einem in einen beheizbaren Reduktionsofen (17) einsetzbaren Retortentiegel (1) mit einem in doppelter Weise kühlbaren Deckel (5) und einem Innentiegel (14) besteht, wobei in den mit einer ringförmigen Kühlung (6) versehenen_Deckel (5) mindestens ein Stutzen (8) zum Einleiten eines passivierend wirkenden Gases eingearbeitet ist und an den Retortentiegel (1) zum Aufsetzen des Deckels (5) ein Flansch (2) mit einer ringförmig verlaufenden Dichtung (4) angeschweißt ist, auf den unterseitig zur Kühlung von Flansch (2) und Dichtung (4) eine Kühlung (3) für ein Kühlmedium aufgeschweißt ist.

2. Reaktionsgefäß nach Anspruch 1, **dadurch gekennzeichnet, dass** die Kühlung (3) deckungsgleich unter einer auf dem Flansch (2) ringförmig verlaufenden Dichtung (4) liegt und diese Kühlung (3) keine Verbindung zum eigentlichen Retortentiegel (1) hat,.

3. Reaktionsgefäß nach Anspruch 2, **dadurch gekennzeichnet, dass** das Kühlmedium Wasser, ein Wärmeträgeröl oder Luft ist.

4. Reaktionsgefäß nach Ansprüchen 1 bis 3, **dadurch gekennzeichnet, dass** der Deckel (5) weiterhin einen Stutzen (13) für den Anschluss einer Vakuumpumpe besitzt.

5. Reaktionsgefäß nach den Ansprüchen 1 bis 4, **dadurch gekennzeichnet, dass** der Retortentiegel (1) sowie der gekühlte Retortendeckel (5) aus hitzefestem Stahl und der Innentiegel (14) aus Baustahl, hitzefestem Stahl oder Edelstahl besteht.

6. Reaktionsgefäß nach den Ansprüchen 1 bis 5, **dadurch gekennzeichnet, dass** die Kühlung (6) des Retortendeckels (5) keine Verbindung zu den Stutzen und Durchführungen der Deckelplatte (5) aufweist.

7. Reaktionsgefäß nach den Ansprüchen 1 bis 6, **dadurch gekennzeichnet, dass** der Retortentiegel (1) durch einen Distanzhalter (20) mit Stützring in variabler Tiefe in eine Brennkammer (18) des beheizbaren Reduktionsofens (17) eingesetzt wird.

8. Reaktionsgefäß nach Anspruch 1, **dadurch gekennzeichnet, dass** die Kühlung (6) als Wasserkühlung und als ein auf dem Deckel (5) verlaufender Ringkanal ausgestaltet ist.

## Claims

1. A reaction vessel for producing phlegmatised metal powder or alloy powder with an average grain size below 10 µm, comprising or containing at least one of the highly reactive metals zirconium, titanium or hafnium, by metallothermal reduction of oxides or halides of the aforementioned highly reactive metals with the aid of a reducing metal, **characterised in that** the reaction vessel comprises a retort crucible (1) with a cover (5) coolable in two ways and an internal crucible (14), said retort crucible being able to be inserted into a heatable reduction furnace (17), wherein at least one connection piece (8) for introducing a passivating gas is incorporated in the cover (5) provided with an annular cooling means (6) and a flange (2) with a seal (4) running in an annular manner is welded to the retort crucible (1) for the fitting-on of the cover (5), a cooling means (3) for a cooling medium being welded on said flange at the underside for the purpose of cooling the flange (2) and the seal (4).

2. The reaction vessel according to claim 1, **characterised in that** the cooling means (3) lies congruently beneath a seal (4) running in an annular manner on the flange (2) and this cooling means (3) does not have any connection to the actual retort crucible (1).

3. The reaction vessel according to claim 2, **characterised in that** the cooling medium is water, a heat transfer oil or air.

4. The reaction vessel according to claims 1 to 3, **characterised in that** the cover (5) further comprises a connection piece (13) for the connection of a vacuum pump.

5. The reaction vessel according to claims 1 to 4, **characterised in that** the retort crucible (1) as well as the cooled retort cover (5) is made from heatresistant steel and the internal crucible (14) from structural steel, heat-resistant steel or special steel.

6. The reaction vessel according to claims 1 to 5, **characterised in that** the cooling means (6) of the retort cover (5) does not have any connection to the connection piece and feed-throughs of the cover plate (5).

7. The reaction vessel according to claims 1 to 6, **characterised in that** the retort crucible (1) is inserted to a variable depth into a combustion chamber (18) of the heatable reduction furnace (17) by means of a spacer (20) with a support ring.

8. The reaction vessel according to claim 1, **characterised in that** the cooling means (6) is constituted as water cooling and as an annular channel running on the cover (5).

## Revendications

1. Conteneur de réaction destiné à la fabrication de poudre métallique ou de poudre d'alliage stabilisée d'une granulométrie moyenne inférieure à 10 µm, composée ou contenant au moins un des métaux réactifs, zirconium, titane ou hafnium, par réduction métallothermique des oxydes ou halogénures desdits métaux réactifs à l'aide d'un métal de réduction, **caractérisé en ce que** le conteneur de réaction est composé d'un creuset de cornue (1) utilisable dans un four de réduction (17) avec un couvercle (5) refroidissable de double façon et d'un creuset intérieur (14), pour lequel dans le couvercle (5) muni d'un système de refroidissement (6) circulaire est insérée au moins une tubulure (8) pour introduire un gaz actif de passivation et sur le creuset de cornue (1) est soudé une bride (2) avec un joint d'étanchéité (4) passant en forme annulaire pour fixer le couvercle (5), sur lequel est soudé en dessous un système de refroidissement (3) pour un milieu de refroidissement pour refroidir la bride (2) et le joint d'étanchéité (4).

2. Conteneur de réaction selon la revendication 1 **caractérisé en ce que** le système de refroidissement (3) se trouve en coïncidence sous un joint d'étanchéité (4) passant en forme annulaire sous la bride (2) et **en ce que** ce système de refroidissement (3) n'a aucune liaison avec le creuset de cornue (1) proprement dit.

3. Conteneur de réaction selon la revendication 2 **caractérisé en ce que** le milieu de refroidissement est l'eau, une huile caloporteuse ou l'air.

4. Conteneur de réaction selon les revendications 1 à 3 **caractérisé en ce que** le couvercle (5) possède en plus une tubulure (13) pour le raccordement d'une pompe à vide.

5. Conteneur de réaction selon les revendications 1 à 4 **caractérisé en ce que** le creuset de cornue (1) ainsi que le couvercle de cornue (5) refroidi sont en acier thermorésistant et le creuset intérieur (14) en acier de construction, acier thermorésistant ou acier allié.

6. Conteneur de réaction selon les revendications 1 à 5 **caractérisé en ce que** le système de refroidissement (6) du couvercle de cornue (5) ne présente aucune liaison avec la tubulure et passages de la plaque de couvercle (5).

7. Conteneur de réaction selon les revendications 1 à 6 **caractérisé en ce que** le creuset de cornue (1) est introduit par un support entretoise (20) avec une bague d'appui à une profondeur variable dans une chambre de combustion (18) du four de réduction (17) chauffable.

8. Conteneur de réaction selon la revendication 1 **caractérisé en ce que** le système de refroidissement (6) est conçu comme un système de refroidissement à eau et comme un conduit circulaire passant sur le couvercle (5).
